# EUROPÄISCHE PATENTSCHRIFT

(11) **EP 0 935 117 B1**
(45) Veröffentlichungstag und Bekanntmachung des Hinweises auf die Patenterteilung: **25.02.2004**
(21) Anmeldenummer: 98124171.4
(22) Anmeldetag: 21.12.1998
(51) Int. Cl.: F41A 21/02, F41A 21/04

(54) **Verfahren zur Herstellung einer kraftschlüssigen Verbindung eines Futterrohres mit dem Mantelrohr einer Rohrwaffe**
Method for force fitting a tubular liner in the outer tubular case of a gun barrel
Méthode pour le montage à force d'une chemise tubulaire dans une enveloppe tubulaire d'un tube de canon

(30) Priorität: 06.02.1998 DE 19804651
(43) Veröffentlichungstag der Anmeldung: 11.08.1999
(73) Patentinhaber: Rheinmetall W & M GmbH, 29345 Unterlüss (DE)
(72) Erfinder: Wagner, Hartmut, 29345 Unterlüss (DE)

(56) Entgegenhaltungen:
- DE-A- 2 624 417
- US-A- 2 915 946
- US-A- 3 716 905
- US-A- 4 875 270

## Beschreibung

Die Erfindung betrifft ein Verfahren zur Herstellung einer kraftschlüssigen Verbindung eines Futterrohres mit dem Mantelrohr einer Rohrwaffe durch Einschrumpfen. Aus der US 2 915 946 A ist ein derartiges Verfahren, wobei das Futterrohr auf eine Temperatur unterhalb -50°C abgekühlt wird, das Mantelrohr in dem Teilbereich, in dem es mit dem Futterrohr verbunden werden soll, auf eine Temperatur erwärmt wird die derart gewählt ist, daß sein Innendurchmesser größen ist als der Außendurchmesser des Futterrohres und das Futterrohr dann in das Mantelrohr eingeführt wird bekannt.

Um ausgeschossene Waffenrohre wieder bestimmungsgemäß verwenden zu können, ist es seit langem bekannt, die Rohre auszubohren und anschließend mit einem dünnen, nicht selbsttragenden Rohr auszufüttern (vgl. z.B. Rheinmetall "Waffentechnisches Taschenbuch" 7. unveränderte Auflage 1985, Düsseldorf 1980). Die Futterrohre werden mit dem Mantelrohr, z.B. durch Einschrumpfen, verbunden, wobei üblicherweise das Mantelrohr erwärmt und das Futterrohr durch Wasser gekühlt wird.

Insbesondere bei Verwendung von Futterrohren mit einem großen L/d-Verhältnis hat es sich als nachteilig erwiesen, daß bei Anwendung dieses bekannten Fügeverfahrens das Fügespiel zwischen Futter- und Mantelrohr sehr gering ist, weil beim Warmschrumpfen eine maximale obere Temperatur des Mantelrohres nicht überschritten werden darf. Anderenfalls besteht die Gefahr, daß der Eigenspannungszustand des entsprechenden Waffenrohres zerstört werden würde.

Der vorliegenden Erfindung liegt die Aufgabe zugrunde, die relativ langen und dünnwandigen Futterrohre auf einfache Weise und sehr genau mit den Mantelrohren entsprechender Rohrwaffen zu verbinden.

Diese Aufgabe wird durch die Merkmale des Anspruchs 1 gelöst. Weitere vorteilhafte Ausgestaltungen der Erfindung offenbaren die Unteransprüche.

Im wesentlichen liegt der Erfindung der Gedanke zugrunde, das Fügespiel zwischen Futter- und Mantelrohr dadurch zu vergrößern, daß zusätzlich zu der Erwärmung des Mantelrohres eine Abkühlung des Futterrohres unter einen Wert von -50°C, vorzugsweise auf -70°C, vorgenommen wird.

Wird das Futterrohr beim Einbringen in das Mantelrohr zunächst noch weiter gekühlt, so verläuft der Schrumpfvorgang vorteilhafterweise zunächst entsprechend langsam, weil das erwärmte (schrumpfende) Mantelrohr zu keiner sofortigen wesentlichen Erwärmung des Futterrohres führt und damit auch keine stärkere Durchmesservergrößerung des Futterrohres bewirkt.

Zur Abkühlung des Futterrohres wird dieses vorzugsweise mit Trockeneis gefüllt. Sofern dabei die Abkühlung nicht im Vakuum oder in einem mit Schutzgas gefüllten Raum erfolgt, muß aufgrund der in der Umgebung vorhandenen Luftfeuchtigkeit das Futterrohr während des Abkühlvorganges außenseitig mittels einer Isolierschicht geschützt werden.

Die Erwärmung und Abkühlung des Mantelrohres sollte bereichsweise steuerbar sein, derart, daß das Mantelrohr zunächst auf den mittleren Bereich des Futterrohres und erst nach einer vorgegebenen Zeit auch auf die verbleibenden Seitenbereiche des Futterrohres aufschrumpfbar ist.

Weitere Einzelheiten und Vorteile der Erfindung ergeben sich aus dem folgenden anhand von Figuren erläuterten Ausführungsbeispiel. Es zeigen:
- Fig.1: den Längsschnitt durch ein Waffenrohr, bei dem das Futterrohr nach dem erfindungsgemäßen Verfahren in das Mantelrohr eingeschrumpft wurde;
- Fig.2: einen verkleinerten Längsschnitt auf einem Fixierdorn angeordneten Futterrohr bei dem Abkühlvorgang und
- Fig.3: den Längsschnitt durch ein auf das Futterrohr aufgesetztes Mantelrohr bei dem Schrumpfungsvorgang.

In Fig.1 ist mit 1 ein Waffenrohr einer Panzerkanone bezeichnet, welches aus einem Mantelrohr 2 und einem dünnwandigen Futterrohr 3 besteht, welches innenseitig in einem hoch belasteten Teilbereich 4 (im folgenden auch als Fügebereich bezeichnet) des Mantelrohres 2 angeordnet und mit diesem durch Einschrumpfen verbunden ist.

Um das Futterrohr 3 mit dem Mantelrohr 2 erfindungsgemäß zu verbinden, wird zunächst das Futterrohr 3 senkrecht auf einen Fixierdorn 5 einer Standvorrichtung 6 mit Bodenplatte 7 aufgesetzt und ausgerichtet (Fig.2). Um das Futterrohr 3 vor Vereisung beim Abkühlen zu schützen, wird es mit Styroporblöcken 8 umgeben und oberseitig mit einer Styroporhaube 9 versehen.

Anschließend erfolgt die Befüllung des Futterrohres 3 mit Trockeneis 10 über ein Ansetzrohr 11. Der Fixierdorn 5, der ebenfalls eine durchgehende Bohrung 12 enthält, wird ebenfalls mit Trockeneis 10 gefüllt und gekühlt. Dadurch wird eine gleichmäßige Abkühlung über die gesamte Länge des Futterrohres 3 erreicht (je nach Wandstärke und Material des Futterrohres werden für eine gute Durchkühlung des Futterrohres auf ca. -70°C bis zu 3 Stunden benötigt).

Parallel zum Abkühlen des Futterrohres 3 kann mit dem Erwärmen des Mantelrohres 2 auf ca. 335°C (+/- 5°C) begonnen werden. Damit eine ausreichende Erwärmung des gesamten Fügebereiches 4 sicher gewährleistet ist, sollte der tatsächliche Erwärmungsbereich den Fügebereich 4 beidseitig um ca. 0,5 m überschreiten. Die Aufheizrate sollte etwa zwischen 20 und 30°C liegen, um eine genügende Durchheizung des Mantelrohres 2 zu ermöglichen, wobei sich eine induktive Erwärmung mittels einer entsprechenden Heizung 13 (Fig.3) in der Praxis als vorteilhaft erwiesen hat.

Sind Mantelrohr 2 und Futterrohr 3 im gewünschten Zustand, wird das weiterhin erwärmte Mantelrohr 2 mit einer Hubvorrichtung 14 an seiner Mündung 15 angehoben und über das noch mit Styroporblock 8 umgebenen Ansetzrohr 11 und Futterrohr 3 positioniert. Dabei kann zur Vereinfachung der Positionierung am ladungsraumseitigen Ende 16 des Mantelrohres 2 ein spezieller Anführtrichter 17 angeordnet werden (Fig.3).

Der Styroporblock 8 und das Ansetzrohr 11 werden dann entfernt, das Futterrohr 3 trocken gesäubert und leicht mit einem Feststoffschmierstoff, vorzugsweise Molybdändisulfid (MoS₂), leicht benetzt.

Anschließend wird das Mantelrohr 2 bis an das odere Ende 18 des Futterrohres 3 zur Überprüfung und evtl. Nachkorrektur der Positionierung heruntergelassen. Ist die Positionierung korrekt, erfolgt das Absenken des Mantelrohres 2 bis das obere Ende 18 des Futterrohres 3 nach Passieren des Ladungsraumes 19 gegen den das Futterrohr vorderseitig begrenzenden Vorsprung 20 (Fig.1) des Mantelrohres 2 stößt.

Danach wird der für die Erwärmung des mittleren Teilbereiches 21 des Fügebereiches 4 verantwortliche Heizungsteil abgeschaltet und entfernt und dieser Teilbereich dann mit Luft gekühlt. Gleichzeitig kann ein Verschlußstopfen 22 am unteren Ende 23 der Standvorrichtung 6 entfernt werden, damit das noch vorhandene Trockeneis 10 beseitigt werden und sich das Futterrohr nun schneller auf die Temperatur des Mantelrohres erwärmen kann.

Hat sich das Mantelrohr 2 in dem mittleren Teilbereich 21 um ca. 100°C abgekühlt, so wird die Heizung abgeschaltet und das gesamte Mantelrohr mit Luft abgekühlt. Dieses stufenweise Kühlen be-wirkt, daß das Mantelrohr 2 das Futterrohr 3 zuerst in seinem mittleren Teilbereich 21 festhält und dann von beiden Seiten über das Futterrohr 3 schrumpft. Dadurch wird vermieden, daß durch eine Längskontraktion des Mantelrohres 2 eine Spaltbil-dung am Übergang zwischen dem Futterrohr 3 und dem vorderen Kaliberteil des Mantelrohres 2 auftritt.

Ist die Temperatur des Mantelrohres 2 auf ca. 50°C gesunken, kann das Waffenrohr 1 mittels der Hubvorrichtung 14 von der Standvorrichtung 6 gehoben und in die entsprechende Waffe eingebaut werden.

### Bezugszeichenliste

- 1: Waffenrohr
- 2: Mantelrohr
- 3: Futterrohr
- 4: Teilbereich (Mantelrohr), Fügebereich
- 5: Fixierdorn
- 6: Standvorrichtung
- 7: Bodenplatte
- 8: Styroporblock, Isolierkörper
- 9: Styroporhaube, Styroporblock, Isolierkörper
- 10: Trockeneis
- 11: Ansetzrohr
- 12: Bohrung (Fixierdorn)
- 13: Heizung
- 14: Hubvorrichtung
- 15: Mündung
- 16: Ende (Mantelrohr)
- 17: Anführtrichter
- 18: obere Ende (Futterrohr)
- 19: Ladungsraum
- 20: Vorsprung
- 21: mittlere Bereich
- 22: Verschlußstopfen
- 23: unteres Ende (Standvorrichtung)

## Patentansprüche

1. Verfahren zur Herstellung einer kraftschlüssigen Verbindung eines Futterrohres (3) mit dem Mantelrohr (2) einer Rohrwaffe durch Einschrumpfen mit den Merkmalen:
a) das Futterrohr (3) wird auf eine Temperatur unterhalb -50°C abgekühlt;
b) das Mantelrohr (2) wird in dem Teilbereich (4), in dem es mit dem Futterrohr (3) verbunden werden soll, auf eine Temperatur erwärmt, die derart gewählt wird, daß sein Innendurchmesser größer ist als der Außendurchmesser des Futterrohres (3);
c) das Futterrohr (3) wird dann in das Mantelrohr (2) eingeführt, wobei die Temperatur des Mantelrohres (2) konstant gehalten wird;
d) die Beheizung des Mantelrohres (2) wird anschließend beendet und eine Kühlung des Mantelrohres (2) durchgeführt, derart, daß das Mantelrohr zunächst auf den mittleren Teilbereich des Futterrohres (3) und erst nach einer vorgegebenen Zeit auch auf die verbleibenden Seitenbereiche des Futterrohres gleichmäßig aufschrumpft.

2. Verfahren nach Anspruch 1, **dadurch gekennzeichnet, daß** das Futterrohr (3) auf einer mit einem Fixierdorn (5) versehenen Standvorrichtung (6) senkrecht angeordnet wird, und daß zur Verbindung von Futter- und Mantelrohr (3,2) das Mantelrohr (2) oberhalb des Futterrohres (3) angeordnet und anschließend von oben über das Futterrohr (3) geschoben wird.

3. Verfahren nach Anspruch 1 oder 2, **dadurch gekennzeichnet, daß** das Futterrohr (3) durch in das Rohr eingefülltes Trockeneis (10) gekühlt wird.

4. Verfahren nach einem der Ansprüche 1 bis 3, **dadurch gekennzeichnet, daß** das Futterrohr (3) auf eine Temperatur von -70°C abgekühlt wird.

5. Verfahren nach einem der Ansprüche 1 bis 4, **dadurch gekennzeichnet, daß** das Futterrohr (3) während des Abkühlvorganges außenseitig mittels Isolierkörper (8,9) gegen Beschlagen durch Luftfeuchtigkeit geschützt wird.

6. Verfahren nach einem der Ansprüche 1 bis 5, **dadurch gekennzeichnet, daß** das Mantelrohr (2) induktiv erwärmt wird.

7. Verfahren nach einem der Ansprüche 1 bis 6, **dadurch gekennzeichnet, daß** das Mantelrohr (2) im Bereich des zu befestigenden Futterrohres (3) auf eine Temperatur zwischen 330 und 340°C erwärmt wird.

8. Verfahren nach einem der Ansprüche 1 bis 5, **dadurch gekennzeichnet, daß** für die Aufheizrate des Mantelrohres (2) Werte zwischen 20 und 30°C/h gewählt werden.

9. Verfahren nach einem der Ansprüche 1 bis 8, **dadurch gekennzeichnet, daß** das Mantelrohr (2) während des Schrumpfungsvorganges durch Luft gekühlt wird.

10. Verfahren nach einem der Ansprüche 1 bis 9, **dadurch gekennzeichnet, daß** unmittelbar vor dem Aufschieben des Mantelrohres (2) auf das Futterrohr (3) dieses außenseitig mit einer Schicht aus Molybdändisulfid (MoS₂) versehen wird.

## Claims

1. Method of producing a non-positive connection of a liner (3) to the jacketed barrel (2) of a gun by means of shrinking comprising the features:
a) the liner (3) is cooled down to a temperature below -50°C;
b) the jacketed barrel (2), in the subregion (4) where it is to be connected to the liner (3), is heated up to a temperature selected in such a way that its inside diameter is greater than the outside diameter of the liner (3);
c) the liner (3) is then introduced into the jacketed barrel (2), wherein the temperature of the jacketed barrel (2) is held constant;
d) heating of the jacketed barrel (2) is then terminated and cooling of the jacketed barrel (2) is effected in such a way that the jacketed barrel uniformly shrinks initially onto the middle subregion of the liner (3) and only after a predetermined time also onto the remaining end regions of the liner.

2. Method according to claim 1, **characterized in that** the liner (3) is disposed vertically on a stand apparatus (6) provided with a fixing mandrel (5), and that for the connection of liner and jacketed barrel (3, 2) the jacketed barrel (2) is disposed above the liner (3) and then slid from above over the liner (3).

3. Method according to claim 1 or 2, **characterized in that** the liner (3) is cooled by means of dry ice (10) introduced into the liner.

4. Method according to one of claims 1 to 3, **characterized in that** the liner (3) is cooled down to a temperature of -70°C.

5. Method according to one of claims 1 to 4, **characterized in that** during the cooling operation the liner (3) is protected at the outside by means of insulating bodies (8, 9) against condensation as a result of air humidity.

6. Method according to one of claims 1 to 5, **characterized in that** the jacketed barrel (2) is heated inductively.

7. Method according to one of claims 1 to 6, **characterized in that** the jacketed barrel (2), in the region of the liner (3) that is to be fastened, is heated up to a temperature of between 330 and 340°C.

8. Method according to one of claims 1 to 5, **characterized in that** for the rate of temperature rise of the jacketed barrel (2) values of between 20 and 30°C/h are selected.

9. Method according to one of claims 1 to 8, **characterized in that** during the shrinking operation the jacketed barrel (2) is cooled by air.

10. Method according to one of claims 1 to 9, **characterized in that** immediately before slipping the jacketed barrel (2) onto the liner (3) the latter is provided at the outside with a coating of molybdenum disulphide (MoS₂).

## Revendications

1. Procédé de réalisation d'une liaison à force, par serrage à chaud, entre une chemise tubulaire (3) et l'enveloppe tubulaire (2) d'un tube d'arme, présentant les caractéristiques suivantes :
a) la chemise tubulaire (3) est refroidie à une température inférieure à -50 °C ;
b) l'enveloppe tubulaire (2) est chauffée, dans la zone partielle (4) dans laquelle elle doit être reliée à la chemise tubulaire (3), à une température qui est choisie de manière que le diamètre intérieur de l'enveloppe tubulaire soit supérieur au diamètre extérieur de la chemise tubulaire (3) ;
c) la chemise tubulaire (3) est ensuite introduite à l'intérieur de l'enveloppe tubulaire (2), la température de l'enveloppe tubulaire (2) étant maintenue constante ;
d) le chauffage de l'enveloppe tubulaire (2) est ensuite terminé et il est procédé à un, refroidissement de l'enveloppe tubulaire (2) de manière que dans un premier temps celle-ci se rétracte uniformément sur la zone partielle centrale de la chemise tubulaire (3), puis après un temps prédéfini seulement, sur les zones latérales restantes de la chemise tubulaire.

2. Procédé selon la revendication 1, **caractérisé en ce qu'**on dispose verticalement la chemise tubulaire (3) sur un dispositif de support (6) pourvu d'un mandrin de fixation (5), et **en ce que** pour la liaison entre la chemise tubulaire (3) et l'enveloppe tubulaire (2), l'enveloppe tubulaire (2) est disposée au-dessus de la chemise tubulaire (3) puis est poussée du haut sur la chemise tubulaire (3).

3. Procédé selon la revendication 1 ou 2, **caractérisé en ce que** la chemise tubulaire (3) est refroidie par de la glace sèche (10) introduite dans la chemise.

4. Procédé selon l'une des revendications 1 à 3, **caractérisé en ce que** la chemise tubulaire (3) est refroidie à une température de -70 °C.

5. Procédé selon l'une des revendications 1 à 4, **caractérisé en ce que** pendant le processus de refroidissement, la chemise tubulaire (3) est protégée sur son côté extérieur, au moyen de corps isolants (8, 9), contre l'action de l'humidité de l'air.

6. Procédé selon l'une des revendications 1 à 5, **caractérisé en ce que** l'enveloppe tubulaire (2) est chauffée de manière inductive.

7. Procédé selon l'une des revendications 1 à 6, **caractérisé en ce que** l'enveloppe tubulaire (2) est chauffée, dans la zone de la chemise tubulaire (3) à fixer, à une température comprise entre 330 et 340 °C.

8. Procédé selon l'une des revendications 1 à 5, **caractérisé en ce que** pour le coefficient de chauffage de l'enveloppe tubulaire (2), on choisit des valeurs comprises entre 20 et 30 °C/h.

9. Procédé selon l'une des revendications 1 à 8, **caractérisé en ce que** l'enveloppe tubulaire (2) est refroidie à l'air pendant le processus de serrage.

10. Procédé selon l'une des revendications 1 à 9, **caractérisé en ce que** juste avant d'enfiler l'enveloppe tubulaire (2) sur la chemise tubulaire (3), cette dernière est pourvue extérieurement d'une couche de sulfure de molybdène (MoS₂).
